# FASCICULE DE BREVET EUROPEEN

(11) **EP 0 165 166 B1**
(45) Date de publication et mention de la délivrance du brevet: **02.03.1988**
(21) Numéro de dépôt: 85401080.8
(22) Date de dépôt: 31.05.1985
(51) Int. Cl.: C22B 47/00

(54) **Procédé de traitement de minerais complexes de manganèse tels que les nodules marins**
Verfahren zur Aufbereitung von komplexen Manganerzen wie Manganknollen
Process for treating complex manganese ores such as marine nodules

(30) Priorité: 07.06.1984 FR 8408924
(43) Date de publication de la demande: 18.12.1985
(73) Titulaire: COMMISSARIAT A L'ENERGIE ATOMIQUE, 75015 Paris Cédex 15 (FR)
(72) Inventeur: Pinto, Odile, F-92190 Meudon (FR); Scoazec, Henri, F-91190 Gif Sur Yvette (FR)
(74) Mandataire: Mongrédien, André

(56) Documents cités:
- CA-A- 1 077 725
- FR-A- 2 098 454
- FR-A- 2 492 844
- FR-A- 2 533 587
- US-A- 2 450 870
- US-A- 2 539 823
- US-A- 3 018 234
- US-A- 3 085 875
- US-A- 3 169 856
- US-A- 3 810 827
- US-A- 3 906 075
- US-A- 3 923 615
- US-A- 4 029 733
- US-A- 4 046 851

## Description

La présente invention a pour objet un procédé de traitement de minerais complexes de manganèse tels que les modules manganifères des grands fonds marins.

De façon plus précise, elle concerne un procédé permettant d'extraire avec de bons rendements le nickel, le cuivre et le cobalt présents dans les nodules manganifères et de régler à la valeur voulue la quantité de manganèse extraite des nodules traités.

Les nodules manganifères des grands fonds marins contiennent des quantités importantes de manganèse et de fer, des quantités mineures de nickel, de cobalt et de cuivre, et de faibles quantités d'autres éléments. Le nickel, le cuivre et le cobalt sont des métaux de grande valeur qu'il est intéressant d'extraire de ces nodules avec de bons rendements étant donné que les réserves connues de ces métaux diminuent significativement.

Parmi ceux-ci, le cobalt est particulièrement difficile à extraire par les procédés classiques avec de bons rendements sans que l'on obtienne simultanément une solubilisation importante du manganèse.

En effet, selon le procédé décrit dans le brevet français 2.156.079, on obtient une solubilisation simultanée du manganèse, du nickel, du cuivre et du cobalt en soumettant les nodules à une étape de réduction par l'anhydride sulfureux à chaud et à une étape de lixiviation par l'acide sulfurique à froid.

De même, dans le brevet américain 3.169.856 qui décrit un procédé comprenant lui aussi deux étapes, dont une première étape de réduction par l'anhydride sulfureux à froid pour solubiliser le manganèse, le nickel et le cuivre et une seconde étape de lixiviation de la phase solide restante par un acide pour récupérer le cobalt, il est impossible de régler la quantité de manganèse mise en solution et d'avoir de bons rendements en cobalt.

Or, bien que le manganèse soit un métal valorisable, il n'est pas toujours souhaitable de récupérer la totalité du manganèse présent dans les nodules traités.

Dans cet esprit, de nombreuses études proposent une récupération sélective du nickèl et du cuivre, par attaque sulfurique à des températures inférieures à 100° C. On précise que conformément à ce qui a été dit précédemment, le cobalt n'est que peu extrait par ce procédé. Pour pallier cet inconvénient, d'autres études ont été menées et semblent démontrer qu'en milieu sulfurique, l'attaque en autoclave à haute pression et haute température (205° C) reste la seule méthode de solubilisation sélective du nickel, du cuivre et du cobalt avec de bons rendements.

Par conséquent, parmi les buts de cette invention se trouve celui de créer un nouveau procédé perfectionné pour extraire des valeurs métalliques précieuses à partir de minerais complexes ou de nodules de manganèse ou de tout autre minerai contenant par exemple une matrice d'oxyde de manganèse.

Un autre but est de créer un nouveau procédé perfectionné pour extraire le cobalt, lequel procédé peut apporter en plus une récupération des éléments nickel et cuivre avec d'excellents rendements.

Un autre but est de créer un nouveau procédé permettant d'extraire sélectivement le cobalt, le nickel et le cuivre en milieu sulfurique avec de bons rendements sans solubiliser le fer.

Un autre but est de créer un nouveau procédé permettant d'extraire en milieu sulfurique le cobalt en plus du nickel et du cuivre avec de bons rendements, sans solubiliser le manganèse.

Un autre but est de créer un nouveau procédé permettant d'extraire le cobalt, le nickel, le cuivre avec de bons rendements sans solubiliser le fer, sans solubiliser le manganèse, sans faire intervenir des conditions d'attaque aussi sévères qu'une attaque sulfurique en autoclave à 250° C.

Il a été mis en évidence dans le brevet français n° 2 098 454 que la présence d'ions manganeux dans une solution de lixiviation ammoniacale permettait une solubilisation efficace du nickel et du cuivre. Il est mentionné également que la présence d'ions manganeux facilite la récupération du cobalt et du mobybdène. Il est supposé qu'en milieu ammoniacal, le dioxyde de manganèse est réduit par les ions manganeux.

Dans un autre brevet français FR-A-2 156 079 qui a pour but la solubilisation du nickel, du cuivre, du cobalt et du manganèse contenus dans des nodules, il est indiqué que lors d'une attaque réductrice des nodules par S0₂, la présence de sulfate manganeux a un effet favorable sur les rendements en nickel, cuivre et cobalt.

Cependant, dans ce dernier cas, il y a réduction du manganèse des nodules avec solubilisation dudit manganèse, ce qui constitue un inconvénient, car on recherche justement des procédés permettant de ne pas solubiliser le manganèse.

La présente invention a pour objet un procédé de traitement de minerais complexes de manganèse tels que des nodules manganifères des grands fonds marins, qui pallie cet inconvénient.

Le procédé, selon l'invention, de traitement d'un minerai complexe de manganèse tel que des nodules manganifères, comprend les étapes suivantes :
a) broyer le minerai,
b) séparer le minerai broyé en une première partie et une seconde partie,
c) préparer une première pulpe à partir de la première partie du minerai broyé,
d) faire réagir la première pulpe avec un agent réducteur pour obtenir une solution de sulfate manganeux,
e) séparer la phase liquide, constituée par la solution de sulfate manganeux ainsi obtenue, de la phase solide de la première pulpe ainsi traitée,
f) préparer une seconde pulpe à partir de la seconde partie du minerai broyé,
g) soumettre la seconde pulpe à un traitement de solubilisation du nickel, du cuivre et du cobalt en la faisant réagir à chaud avec de l'acide sulfurique et la solution de sulfate manganeux obtenue dans l'étape e),
h) séparer la phase liquide et la phase solide de la seconde pulpe ainsi traitée, et
i) récupérer le nickel, le cuivre et le cobalt de la phase liquide séparée dans l'étape h).

Dans la présente invention, on utilise dans l'étape g) de solubilisation du nickel, du cuivre et du cobalt, les ions manganeux provenant de la solution de sulfate manganeux obtenu dans l'étape e), dans des conditrions où ces ions Mn²⁺ ne devraient par pouvoir agir comme réducteur de Mn0₂ et où le milieu ne comporte pas de réducteur du dioxyde de manganèse.

Il est démontré dans l'invention que les ions manganeux, en milieu sulfurique, permettent l'extraction du cobalt avec de bons rendements et améliorent les rendements en nickel et en cuivre, dans des conditions opératoires où l'acide sulfurique seul donne des rendements médiocres, notamment en cobalt. On suppose que dans ce cas, il s'agit d'un équilibre complexe faisant intervenir un mécanisme d'oxydo-réduction entre, d'une part, le cobalt en solution et le manganèse du minérai ou du nodule et, d'autre part, le cobalt adsorbé ou piégé dans le manganèse du minerai ou des nodules et le manganèse en solution. Le fait d'ajouter des ions Mn²⁺ dans la solution d'attaque sulfurique permet d'enrichir cette solution et de déplacer ainsi l'équilibre en faveur de la solubilisation du cobalt.

De même, les rendements en nickel et en cuivre sont favorablement influencés, probablement grâce à des phénomènes d'échanges d'ions existant en présente d'ions manganeux.

Selon un mode préféré de mise en oeuvre du procédé de l'invention, on enrichit en manganèse la seconde partie du minerai broyé avant de soumettre celle-ci au traitement de solubilisation du nickel, du cuivre et du cobalt.

Dans ce but, on met la seconde partie du minerai broyé en contact avec une solution de sulfate manganeux afin de fixer sur ce minerai broyé au moins une partie du manganèse de cette solution et d'enrichir ainsi le minerai broyé en manganèse.

Avantageusement, la solution de sulfate manganeux est saturée en HA.

Aussi, de préférence, lorsque l'on traite successivement plusieurs lots de minerai, on utilise comme solution de sulfate manganeux, la solution saturée H₂S obtenue à la fin de l'étape i) de traitement du lot précédent. Ainsi, lorsque l'on traite successivement un premier lot et un deuxième lot de minerai broyé, la solution de sulfate manganeux utilisée pour enrichir en manganèse la seconde partie du minerai broyé provenant du deuxième lot de minerai, est constituée par la solution obtenue après récupération du nickel, du cuivre et du cobalt, à la fin de l'étape i) de traitement du premier lot de minerai.

En effet, lors de l'étape i), on sépare généralement le nickel, le cuivre et le cobalt de la phase liquide par précipitation des sulfures correspondants au moyen de H₂S et après séparation de ces précipités, on obtient en fin de traitement une solution de sulfate manganeux saturée en H₂S qui peut être réutilisée pour le traitement du lot de minerai suivant.

Cette solution de sulfate manganeux a une teneur en sulfate manganeux très inférieure à celle que l'on doit utiliser pour la réalisation de l'étape g). Aussi, il aurait été nécessaire de la concentrer pour pouvoir l'utiliser dans l'étape g), mais la concentration par évaporation est exclue en raison du coût énergétique qu'elle impose.

Selon l'invention, on a mis au point une autre méthode de recyclage de la solution de sulfate manganeux obtenue en fin de traitement. Cette méthode met en oeuvre un mécanisme d'oxydoréduction permettant de concentrer les ions manganeux sous forme de Mn₂0₃ par réaction avec le dioxyde de manganèse présent dans le minerai complexe de manganèse, puis un mécanisme de dismutation de Mn₂0₃ en Mn²⁺ par passage en milieu acide lors de l'étape g) de traitement de solubilisation par l'acide sulfurique.

En effet, pour des valeurs de pH de l'ordre de 6 à 7, les ions manganeux sont oxydés par l'oxyde manganeux Mn0₂ du minerai complexe ou des nodules en Mn₂0₃ selon le schéma réactionnel suivant :

Sachant qu'un nodule manganifère contient généralement 29 % de manganèse essentiellement à l'état de Mn0₂, l'oxydation d'une solution de sulfate manganeux à des pH de 6 à 7 peut être envisagée. Cependant, il existe un seuil de saturation du nodule en manganèse, qui est fonction de la concentration en ions manganeux et du rapport de pulpe, c'est-à-dire du rapport de la masse de solution à la masse de nodules broyés.

Lors de l'étape suivante g), de traitement de la seconde pulpe par l'acide sulfurique à chaud, on resolubilise une partie des ions manganeux précédemment fixés sur les nodules par dismutation de Mn₂0₃ en Mn²⁺ et MnO₂. Cependant, la présence de certains ions peut inhiber totalement ou partiellement cette réaction de dismutation et les rendements de solubilisation obtenus ne permettent pas de remettre en solution la quantité totale d'ions manganeux fixés précédemment, quelles que soient la température et la quantité d'acide sulfurique utilisées dans cette étape.

Néanmoins, ce mode de recyclage permet de réutiliser une partie du sulfate manganeux évacué à la suite de l'étape i) et d'obtenir à la suite de l'étape h) une phase solide enrichie en manganèse à partir de laquelle on pourra récupérer la quantité souhaitée de manganèse.

Selon une variante de mise en oeuvre du procédé de l'invention, qui est utilisable dans le cas où la solution de sulfate manganeux obtenue en fin de traitement n'est pas recyclée au stade de production de la seconde pulpe, on soumet la seconde partie du minerai broyé à une étape de lavage par l'acide sulfurique à la température ambiante pour éliminer la majeure partie des éléments alcalins et des éléments alcalinoterreux, on sépare la phase solide de la phase liquide de lavage et l'on prépare ladite seconde pulpe à partir de la phase solide ainsi séparée.

Lorsque l'on effectue un recyclage de la solution de sulfate manganeux, la réalisation de cette étape préliminaire de lavage à l'acide sulfurique n'est pas nécessaire, car on élimine la majeure partie des éléments alcalins et des éléments alcalinoterreux lors de la mise en contact du minerai broyé avec la solution de sulfate manganeux.

Selon l'invention, on réalise l'étape d) de préparation d'une solution de sulfate manganeux en faisant réagir la première pulpe avec un agent réducteur minéral ou organique approprié tel que S0₂, H₂S, les hydrates de carbone et les alcools.

De préférence, on réalise cette étape en faisant réagir la première pulpe avec de l'anhydride sulfureux.

Cependant, on peut aussi réaliser cette étape en faisant réagir la première pulpe avec de l'acide sulfurique en présence d'un agent réducteur organique constitué, par exemple, par un hydrate de carbone comme le saccharose, d'autres saccharides comme les monosaccharides, les oligosaccharides et les polysaccharides, un alcool, un polyalcool, ou encore de l'urée.

Dans ce cas, on utilise l'agent réducteur organique pour réduire le manganèse de l'état d'oxydation (IV) à l'état d'oxydation (II). Ainsi, on peut solubiliser le manganèse, ce qui nécessite la consommation d'ions sulfate et par conséquent la consommation d'acide sulfurique. De ce fait, le pH de la pulpe augmente, et, selon la quantité d'acide sulfurique présente initialement et la quantité d'agent organique ajoutée à la pulpe, on peut augmenter le pH de la solution jusqu'à atteindre le pH nécessaire à la précipitation, sous la forme d'hydroxyde de fer, du fer solubilisé provenant du minerai. Cependant, si cette augmentation est importante, on obtient également une précipitation du cuivre solubilisé provenant du minerai.

Aussi, on utilise de préférence, des quantités d'acide sulfurique et d'agent réducteur organique telles que l'on atteint de pH de précipitation du fer (sensiblement 2) sans atteindre le pH de précipitation du cuivre (sensiblement 4 à 5).

Pour obtenir la totalité de la précipitation du fer présent dans les nodules, on utilise de préférence un agent réducteur organique puissant, par exemple un agent réducteur organique possédant plusieurs fonctions réductrices comme les saccharides et les polyalcools.

De préférence, on utilise du saccharose.

Dans ce cas, les quantités de saccharose généralement utilisées sont inférieures à 500 kg par tonne de minerai ou de nodules traités et, avantageusement de 200 à 400 kg par tonne de minerai ou de nodules traités. La quantité d'acide sulfurique utilisée est de préférence de 700 à 850 kg par tonne de minerai ou de nodules traités si l'on veut dissoudre le nickel, le cuivre, le cobalt et le manganèse avec un rendement atteignant pratiquement 100 % ; sinon on peut utiliser des quantités plus faibles. Les meilleurs résultats sont obtenus lorsque l'on utilise 327 kg de saccharose et 750 à 800 kg d'acide sulfurique par tonne de minerai ou de nodules. On précise que la solubilisation du manganèse nécessite à elle seule 500 à 550 kg d'acide sulfurique. Il reste donc 200 à 250 kg d'acide pour les autres éléments.

Lorsque l'agent réducteur est constitué par de l'alcool méthylique ou de l'alcool éthylique, on utilise avantageusement de 100 à 700 kg d'alcool par tonne de minerai traité et de 700 à 850 kg d'acide sulfurique par tonne de minerai traité.

A la fin de cette étape, on obtient donc une solution de sulfate manganeux contenant également le nickel, le cuivre et le cobalt présents dans le minerai traité. Cette solution peut être utilisée directement pour l'étape g) qui consiste à soumettre la seconde pulpe à un traitement de solubilisation du nickel, du cuivre et du cobalt par réaction avec de l'acide sulfurique.

D'autres caractéristiques et avantages de l'invention apparaîtront mieux à la lecture de la description qui suit donnée bien entendu à titre illustratif et non limitatif en référence au dessin annexé qui est un diagramme illustrant la mise en oeuvre du procédé de l'invention pour le traitement de nodules manganifères.

Comme représenté sur ce diagramme, on commence par broyer (en 1) les nodules manganifères à une granulométrie appropriée par exemple de 750 wm. On précise que cette taille de grains n'est pas critique, car le procédé s'applique aussi bien à des granulométries inférieures qu'à des granulométries supérieures, les variations de granulométrie n'ayant pas une influence prépondérante sur le rendement d'extraction des métaux. Après broyage, on sépare les nodules en deux parties, une première partie (en 3) qui sera soumise à l'attaque par S0₂ pour solubiliser le manganèse et une seconde partie (en 5) qui sera soumise au traitement de solubilisation du nickel, du cuivre et du cobalt par H₂SO₄. Etant donné que le broyage est réalisé en milieu aqueux, la première partie se trouve sous la forme de pulpe et on règle à la valeur voulue le rapport de pulpe par addition d'eau.

Le rapport de pulpe est défini par le rapport de la masse d'eau douce ou d'eau de mer à la masse de nodules broyés, et il doit être tel que la pulpe se comporte comme un fluide, mais de préférence aussi faible que possible de façon à traiter des volumes minimaux de pulpe.

Généralement, pour cette première pulpe, on utilise un rapport de pulpe allant de 2 à 5.

On fait alors réagir la première pulpe avec de l'anhydride sulfureux (en 9) pour obtenir une solution de sulfate manganeux, ce qui conduit également à la solubilisation du nickel, du cuivre et du cobalt présents dans cette première pulpe. Cette réaction est effectuée à la température ambiante en injectant dans la pulpe la quantité voulue d'anhydride sulfureux, par exemple par bullage, tout en maintenant une agitation régulière de la pulpe. La quantité d'anhydride sulfureux injecté est calculée en tenant compte de la stoechiométrie de la réaction de sulfatation du bioxyde de manganèse par l'anhydride sulfureux de façon à dissoudre pratiquement la totalité du manganèse. Généralement, on obtient un rendement de 95 %. On sépare alors (en 11) la phase solide de la phase liquide, on soumet la phase solide à un lavage (en 13) en recyclant (en 24) les eaux de lavage à l'étape de réduction par SO_{z} ; la phase solide résiduelle qui constitue les stériles est rejetée (en 15) ; elle contient généralement environ 5 % du manganèse présent dans les nodules de la première pulpe.

La seconde partie 5 des nodules broyés qui est également sous la forme de pulpe, constitue la seconde pulpe. Elle est tout d'abord enrichie en manganèse dans une installation à trois étages 6 dans laquelle elle est mise en contact à contre-courant avec une solution de sulfate manganeux saturé en H₂S arrivant en 8. Au cours de ce traitement, la solution aqueuse s'appauvrit en manganèse et s'enrichit en éléments alcalins et alcalinoterreux provenant des nodules broyés. Cette solution est évacuée en 10. A la suite de ce traitement, la seconde pulpe de nodules broyés est soumise au traitement de solubilisation du nickel, du cuivre et du cobalt réalisé dans l'autoclave 17.

Comme dans le cas du traitement par S0₂, le rapport de pulpe doit être tel que la pulpe se comporte comme un fluide, mais de préférence aussi faible que possible, de façon à traiter des volumes minimaux de pulpe. Toutefois, un rapport de pulpe trop faible limite le rendement d'extraction en cuivre. Généralement, on utilise un rapport de pulpe allant de 2 à 5 et, de préférence un rapport de pulpe égal à 2 ou 3.

On réalise alors le traitement de solubilisation du nickel, du cuivre et du cobalt en faisant réagir (en 17) cette seconde pulpe avec de l'acide sulfurique et la solution de sulfate manganeux provenant de 11 obtenue par traitement de la première pulpe par S0₂.

Les quantités de sulfate manganeux utilisées pour cette réaction peuvent varier dans un large intervalle. Toutefois, à partir d'un certain seuil, l'utilisation de quantités plus importantes n'améliore pas les résultats obtenus en ce qui concerne l'extraction du cobalt.

Généralement, la quantité de sulfate manganeux présente en solution lors de ce traitement est de 50 à 400 kg par tonne de minerai broyé, et de préférence de 50 à 250 kg par tonne de minerai broyé. La quantité de H₂SO₄ est généralement de 150 à 500 kg par tonne de minerai broyé, et de préférence de 300 à 500 kg par tonne de minerai broyé. Elle peut être éventuellement introduite de façon à maintenir en continu un pH peu acide, car ceci est favorable à la non solubilisation du fer.

De préférence, on réalise le traitement de solubilisation à chaud dans un autoclave à moyenne ou haute pression, par exemple sous une pression de 7 à 40 bars, et on opère à des températures de 100 à 250°C, de préférence de 150 à 200°C, et mieux encore de 180°C. Généralement, on préchauffe l'autoclave à 100°C par de la vapeur vive, puis on chauffe l'ensemble à la température finale désirée par de la vapeur vive de façon à atteindre le rapport de pulpe favorable à une bonne attaque. On maintient ensuite cette température pendant la durée désirée qui est généralement de 1 à 8 h, ce qui permet d'obtenir une solubilisation satisfaisante du nickel, du cuivre et du cobalt. On soumet ensuite la seconde pulpe sortant de l'autoclave à une séparation (en 19) afin d'obtenir (en 21) une phase liquide contenant surtout du nickel, du cuivre et du cobalt. On soumet alors la phase solide à un lavage par de l'eau (en 22), l'eau de lavage pouvant être recyclée (en 23) totalement ou en partie dans l'autoclave pour le traitement de solubilisation du cuivre, du nickel et du cobalt par l'acide sulfurique. La phase solide 24 lavée est rejetée ensuite sous la forme de stériles qui constituent les résidus manganifères ayant une teneur en manganèse plus importante que le minerai de départ. A partir de la phase liquide séparée (en 21) on peut récupérer, par différents traitements, le nickel, le cuivre et le cobalt. Généralement, ceci est réalisé par précipitation des sulfures correspondants en 25. Tout d'abord, on réalise une précipitation du sulfure de cuivre CuS au moyen de H₂S, puis on ajuste le pH de la solution résiduelle au moyen de carbonate de calcium pour précipiter ensuite les sulfures de nickel et cobalt par action de H₂S. Après la séparation des précipités, la solution obtenue qui contient du sulfate manganeux est recyciée (en 8) au stade de préparation de la seconde pulpe.

Pour la mise en oeuvre du procédé de l'invention, les quantités de nodules broyés réparties respectivement dans la première partie et la seconde partie du minerai broyé sont choisies de façon à avoir la quantité voulue de sulfate manganeux pour l'étape du traitement de solubilisation du nickel, du cuivre et du cobalt effectuée sur la seconde pulpe. Cette quantité, qui est généralement de 50 à 250 kg de sulfate manganeux en solution par tonne de minerai broyé, est apportée, d'une part, par la solution de traitement de la première pulpe par S0₂, et par les ions manganeux qui repassent en solution sulfurique et qui proviennent de l'enrichissement en manganèse du minerai utilisé pour préparer la seconde pulpe.

Pour obtenir la quantité voulue de sulfate manganeux, on divise généralement le minerai en une première partie qui représente 10 à 15 % en poids du minerai traité, la deuxième partie représentant de 85 à 90 % du minerai traité.

Dans l'exemple de réalisation donné sur la figure, on traite une tonne de nodules broyés répartis de la façon suivante : 121 kg pour la première partie de nodules et 879 kg pour la deuxième partie, ce qui correspond à des teneurs en manganèse de 35,1 kg pour la première partie et de 255 kg pour la seconde partie. Lors du traitement de la première pulpe par S0₂, le rendement est de 95 % et 33,3 kg de manganèse passent en solution. Pour la préparation de la seconde pulpe, l'enrichissement du minerai par la solution de sulfate manganeux recyclé conduit à une teneur en manganèse de 309 kg. Lors du traitement de solubilisation par l'acide sulfurique, 7 % du manganèse fixé sur le minerai de la seconde pulpe repasse en solution et l'on réalise ainsi le traitement de solubilisation par H₂SO₄ en utilisant 55 kg de manganèse, soit 150 kg de sulfate manganeux.

A la suite de cette étape, la phase solide récupérée (en 24) a une teneur en manganèse de 35 %, ce qui correspond à 288,3 kg de manganèse.

On peut récupérer la quantité voulue de manganèse à partir de cette phase solide, sous forme de ferro ou silicomanganèse, par des traitements pyrométallurgiques classiques directs, après une étape de boulettage.

On peut également envisager de fabriquer du manganèse métallique pur ou du MnO₂ pur en passant par l'intermédiaire d'une solubilisation, par exemple en soumettant à une réduction une partie ou la totalité de la phase solide récupérée.

Dans ce but, on peut préparer une pulpe à partir de la phase solide et la soumettre à une réduction par un agent réducteur approprié tel que S0₂, H₂S, un hydrate de carbone ou un alcool.

On peut en particulier faire réagir cette pulpe avec de l'acide sulfurique en présence d'un agent réducteur organique tel qu'un hydrate de carbone ou un alcool.

Les exemples suivants sont donnés à titre non limitatif pour illustrer le procédé de l'invention.

### Exemple 1

Cet exemple illustre la fixation du manganèse présent dans une solution de sulfate manganeux sur des nodules broyés.

Dans cet exemple, on réalise la mise en contact de nodules broyés avec la solution de MnS0₄ à contre-courant pour obtenir une autorégulation du pH par la basicité du nodule. En effet, l'oxydation des nodules par Mn²⁺ libère une acidité équivalente à la quantité d'acide sulfurique nécessaire pour la neutralisation des métaux alcalins et alcalinoterreux présents dans les nodules.

De plus, le fait d'opérer à contre-courant permet d'obtenir une épuration maximale en manganèse de la solution et un enrichissement maximal en manganèse du nodule.

On réalise cette mise en contact à contre-courant dans trois étages avec une solution de sulfate manganeux contenant 25 g.l⁻¹ de manganèse, un rapport de pulpe égal à 3 et un temps de séjour d'une heure dans chaque étage. Les résultats obtenus sont donnés dans le tableau 1 annexé.

Dans ces conditions, le rendement de fixation du manganèse est de 71 %. La teneur du nodule en manganèse est alors de 32,6 % et la concentration en Mn de la solution sortante est de 7 g.l⁻¹.

Toutefois, si l'on opère avec une solution de sulfate manganeux contenant 25 g.l.¹ de manganèse saturée en HS comme c'est le cas de la solution récupérée à la fin du traitement des nodules, après la précipitation par H₂S, le rendement de fixation est de 84 %. La teneur en manganèse du nodule est alors de 33,2 % et la concentration en manganèse de la solution sortante de 5,5 g.1-¹.

Si l'on utilise dans les mêmes conditions une installation comportant quatre étages avec un rapport de pulpe de 3 et une teneur en manganèse de la solution de sulfate manganeux de 25 g/l⁻¹ ou 15 g.l.¹ saturée en H₂S, on peut obtenir un rendement de fixation du manganèse qui varie de 82 à 96 %.

### Exemple 2

Dans cet exemple, on étudie le rendement de dismutation du manganèse fixé sur les nodules, lors de la réaction avec l'acide sulfurique, en autoclave, à différentes températures, pendant 2 h, en utilisant différentes quantités d'acide sulfurique et un rapport de pulpe égal à 2.

Les résultats obtenus et les conditions de la réaction sont donnés dans le tableau 2 annexé.

Au vu de ce tableau, on constate que la température et la teneur en acide sulfurique de la solution n'ont pratiquement aucune incidence sur le rendement de solubilisation et que dans tous les cas on ne peut resolubiliser la totalité des ions manganeux fixés sur les nodules.

### Exemples 3 à 26

Dans ces exemples, on a utilisé différentes conditions de traitement pour réaliser l'étape g) de solubilisation du nickel, du cuivre et du cobalt sur la seconde pulpe.

Dans tous les cas, le sulfate manganeux introduit dans l'autoclave a été produit pour une partie par réduction de la première pulpe au moyen de S0₂ et pour l'autre partie par remise en solution dans l'autoclave de la fraction de manganèse portée par les nodules enrichis en manganèse de la seconde pulpe.

Après la réaction de solubilisation, on sépare par décantation la phase solide et la phase liquide de la pulpe et on détermine les teneurs en nickel, en fer, en cuivre, en cobalt et en manganèse de la phase liquide. Les résultats obtenus sont donnés dans le tableau 3 joint. Dans ce tableau, les chiffres entre parenthèses représentent les résultats obtenus dans les mêmes conditions, mais en l'absence de sulfate manganeux. Au vu de ces résultats, on constate que la présence de sulfate manganeux permet d'améliorer de façon importante le rendement d'extraction en cobalt, et qu'elle joue également sur les rendements d'extraction en fer, en nickel et en cuivre.

### Exemple 27

Cet exemple illustre la réalisation de l'étape d) de préparation d'une solution de sulfate manganeux par traitement du minerai broyé avec de l'acide sulfurique en présence de saccharose.

Après avoir broyé une tonne de nodules à une granulométrie de l'ordre de 750 _{w}m, on les mélange à de l'eau douce pour former une pulpe ayant un rapport de pulpe (masse d'eau douce/masse de nodules broyés) égal à 4. On ajoute à cette pulpe 750 kg d'acide sulfurique et 327 kg de saccharose, puis on soumet la pulpe à une agitation. Au bout de deux heures, on sépare la phase solide de la phase liquide et on détermine les quantités de manganèse, de fer, de nickel et de cobalt présentes dans la phase liquide.

Les résultats obtenus sont les suivants :
- rendement d'extraction en Mn : 90 %,
- rendement d'extraction en Fe : 3 %,
- rendement d'extraction en Ni : 92 %,
- rendement d'extraction en Cu : 90 %,
- rendement d'extraction en Co : 80 %.

(Voir tableaux pages suivantes)

## Revendications

1. Procédé de traitement d'un minerai complexe de manganèse, caractérisé en ce qu'il comprend les étapes suivantes :
a) - broyer le minerai,
b) - séparer le minerai broyé en une première partie et une seconde partie,
c) - préparer une première pulpe à partir de la première partie du minerai broyé,
d) - faire réagir la première pulpe avec un agent réducteur pour obtenir une solution de sulfate manganeux,
e) - séparer la phase liquide, constituée par la solution de sulfate manganeux ainsi obtenue, de la phase solide de la première pulpe ainsi traitée,
f) - préparer une seconde pulpe à partir de la seconde partie du minerai broyé,
g) - soumettre la seconde pulpe à un traitement de solubilisation du nickel, du cuivre et du cobalt en la faisant réagir à chaud avec de l'acide sulfurique et la solution de sulfate manganeux obtenue dans l'étape e),
h) - séparer la phase liquide et la phase solide de la seconde pulpe ainsi traitée, et
i) - récupérer le nickel, le cuivre et le cobalt de la phase liquide séparée dans l'étape h).

2. Procédé selon la revendication 1, caractérisé en ce que l'on met la seconde partie du minerai broyé en contact avec une solution de sulfate manganeux afin de fixer sur ce minerai broyé au moins une partie du manganèse de cette solution et d'enrichir ainsi le minerai broyé en manganèse.

3. Procédé selon la revendication 1, caractérisé en ce que, dans l'étape i), on récupère le nickel, le cuivre et le cobalt par précipitation des sulfures correspondants, au moyen de H₂S.

4. Procédé selon l'une quelconque des revendications 2 et 3, caractérisé en ce que l'on traite successivement un premier lot et un deuxième lot de minerai broyé, et en ce que la solution de sulfate manganeux utilisée pour enrichir en manganèse la seconde partie du minerai broyé provenant du deuxième lot de minerai est constituée par la solution obtenue, après récupération du nickel, du cuivre et du cobalt, à la fin de l'étape i) de traitement du premier lot de minerai.

5. Procédé selon la revendication 1, caractérisé en ce que l'on soumet la seconde partie du minerai broyé à une étape de lavage.par l'acide sulfurique à la température ambiante pour éliminer la majeure partie des éléments alcalins et des éléments alcalinoterreux, en ce que l'on sépare la phase solide de la phase liquide de lavage et en ce que l'on prépare ladite seconde pulpe à partir de la phase solide ainsi séparée.

6. Procédé selon l'une quelconque des revendications 1 à 5, caractérisé en ce que la quantité de sulfate manganeux présente en solution dans l'étape g) est de 50 à 250 kg de MnS0₄ par tonne de minerai soumis au traitement de solubilisation.

7. Procédé selon l'une quelconque des revendications 1 à 6, caractérisé en ce que l'on réalise le traitement de solubilisation de l'étape g) à une température allant de 150 à 200 °C.

8. Procédé selon l'une quelconque des revendications 1 à 7, caractérisé en ce que la quantité d'acide sulfurique utilisée dans l'étape g) est de 300 à 500 kg d'acide sulfurique par tonne de minerai soumis au traitement de solubilisation.

9. Procédé selon l'une quelconque des revendications 1 à 8, caractérisé en ce que la première partie du minerai broyé représente 10 à 15 % en poids du minerai traité.

10. Procédé selon l'une quelconque des revendications 1 à 9, caractérisé en ce que l'agent réducteur utilisé dans l'étape d) est de l'anhydride sulfureux.

11. Procédé selon l'une quelconque des revendications 1 à 9, caractérisé en ce que, dans l'étape d), on fait réagir la première pulpe avec de l'acide sulfurique en présence d'un agent réducteur organique.

12. Procédé selon la revendication 11, caractérisé en ce que l'agent réducteur organique est un hydrate de carbone ou un alcool.

13. Procédé selon la revendication 12, caractérisé en ce que l'hydrate de carbone est le saccharose.

14. Procédé selon la revendication 13, caractérisé en ce que la quantité de saccharose utilisée est de 200 à 400 kg par tonne de minerai soumis au traitement.

15. Procédé selon l'une quelconque des revendications 11 à 14, caractérisé en ce que la quantité d'acide sulfurique utilisée est de 700 à 850 kg par tonne de minerai soumis au traitement.

## Claims

1. Process for the treatment of a complex manganese ore, characterized in that it comprises the following stages :
a) crushing the ore,
b) subdividing the crushed ore into a first part and a second part,
c) preparing the first pulp from the first part of the crushed ore,
d) reacting the first pulp with a reducing agent to obtain a manganous sulphate solution.
e) separating the liquid phase constituted by the thus obtained manganous sulphate solution from the solid phase of the thus treated first pulp,
f) preparing the second pulp from the second part of the crushed ore,
g) subjecting the second pulp to a solubilization treatment of the nickel, copper and cobalt by reacting it hot with sulphuric acid and the manganous sulphate solution obtained in stage e),
h) separating the liquid phase and the solid phase of the thus treated second pulp, and
i) recovering the nickel, copper and cobalt from the liquid phase separated in stage h).

2. Process according to claim 1, characterized in that the second part of the crushed ore is contacted with a manganous sulphate solution in order to fix to said crushed ore at least part of the manganese of said solution, so as to bring about a manganese enrichment of the crushed ore.

3. Process according to claim 1, characterized in that in stage i), the nickel, copper and cobalt are recovered by precipitating the corresponding sulphides by means of H₂S.

4. Process according to either of the claims 2 and 3, characterized in that there is a successive treatment of a first batch and a second batch of crushed ore and wherein the manganous sulphate solution used for the manganese enrichment of the second part of the crushed ore from the second ore batch is constituted by the solution obtained, following the recovery of the nickel, copper and cobalt, at the end of treatment stage i) of the first ore batch.

5. Process according to claim 1, characterized in that the second part of the crushed ore undergoes a washing stage using sulphuric acid at ambient temperature, in order to eliminate most of the alkaline and earth alkaline elements, that the solid phase is separated from the liquid washing phase and that the second pulp is prepared from the thus separated solid phase.

6. Process according to any one of the claims 1 to 5, characterized in that the manganous sulphate quantities present in solution in stage g) is 50 to 250 kg of MnS0₄ per tonne of ore subjected to solubilization treatment.

7. Process according to any one of the claims 1 to 6, characterized in that the solubilization treatment of stage g) is performed at a temperature between 150 and 200 °C.

8. Process according to any one of the claims 1 to 7, characterized in that the sulphuric acid quantity used in stage g) is 300 to 500 kg of sulphuric acid per tonne of ore subjected to the solubilization treatment.

9. Process according to any one of the claims 1 to 8, characterized in that the first part of the crushed ore represents 10 to 15 % by weight of the treated ore.

10. Process according to any one of the claims 1 to 9, characterized in that the reducing agent used in stage d) is sulphurous anhydride.

11. Process according to any one of the claims 1 to 9, characterized in that in stage d), the first pulse is reacted with sulphuric acid in the presence of an organic reducing agent.

12. Process according to claim 11, characterized in that the organic reducing agent is a carbohydrate or an alcohol.

13. Process according to claim 12, characterized in that the carbohydrate is saccharose.

14. Process according to claim 13, characterized in that the saccharose quantity used is 200 to 400 kg/tonne of ore subjected to the treatment.

15. Process according to any one of the claims 11 to 14, characterized in that the sulphuric acid quantity used is 700 to 850 kg/tonne of ore subjected to the treatment.

## Patentansprüche

1. Verfahren zur Aufbereitung von komplexen Manganerzen, dadurch gekennzeichnet, daß es die folgenden Schritte umfaßt :
a) - Brechen des Minerals,
b) - Aufteilen des gebrochenen Minerals in einen ersten Teil und einen zweiten Teil,
c) - Herstellen einer ersten Trübe von dem ersten Teil des gebrochenen Minerals,
d) - Reagierenlassen der ersten Trübe mit einem Reduktionsmittel, um eine Manganosulfat-Lösung zu erhalten,
e) - Abtrennen der flüssigen Phase, die von der derart erhaltenen Manganosulfat-Lösung gebildet ist, von der festen Phase der ersten derart behandelten Trübe,
f) - Herstellen einer zweiten Trübe von dem zweiten Teil des gebrochenen Minerals,
g) - Nickel-, Kupfer- und Kobald- Solubilisationsbehandlung bei der zweiten Trübe, indem man diese warm mit Schwefelsäure und der beim Schritt e) erhaltenen Manganosulfat-Lösung reagieren läßt,
h) - Trennen der flüssigen Phase und der festen Phase der zweiten, derart behandelten Trübe, und
i) - Gewinnen des Nickels, des Kupfers und des Kobalts aus der flüssigen, beim Schritt h) getrennten Phase.

2. Verfahren nach Anspruch 1, dadurch gekennzeichnet, daß man den zweiten Teil des gebrochenen Minerals mit einer Manganosulfat-Lösung in Berührung bringt, um auf diesem gebrochenen Mineral wenigstens einen Teil des Mangans dieser Lösung zu fixieren und somit das gebrochene Mineral mit Mangan anzureichern.

3. Verfahren nach Anspruch 1, dadurch gekennzeichnet, daß man beim Schritt e) das Nickel, das Kupfer und das Kobalt durch Fällung der entsprechenden Sulfide mittels H₂S gewinnt.

4. Verfahren nach Anspruch 2 oder 3, dadurch gekennzeichnet, daß man aufeinanderfolgend eine erste Menge und eine zweite Menge des gebrochenen Minerals behandelt und daß die Manganosulfat-Lösung, die zum Anreichern des zweiten Teils des gebrochenen Minerals, welches von der zweiten Menge Mineral herkommt, mit Mangan verwendet wird, von der Lösung gebildet wird, die nach dem Gewinnen des Nickels, des Kupfers und des Kobalts am Ende des Behandlungsschritts i) der ersten Menge Mineral erhalten wird.

5. Verfahren nach Anspruch 1, dadurch gekennzeichnet, daß man den zweiten Teil des gebrochenen Minerals einem Waschschritt mit Schwefelsäure bei Umgebungstemperatur unterwirft, um den größten Anteil der Alkalielemente und der Erdalkalielemente zu entfernen, daß man die feste Phase von der flüssigen Waschphase trennt und daß man die zweite Trübe ausgehend von der derart abgetrennten festen Phase herstellt.

6. Verfahren nach einem der Ansprüche 1 bis 5, dadurch gekennzeichnet, daß die beim Schritt g) in Lösung vorliegende Menge an Manganosulfat 50 bis 250 kg an MnS0₄ pro t Mineral beträgt, welches der Solubilisationbehandlung ausgesetzt wird.

7. Verfahren nach einem der Ansprüche 1 bis 6, dadurch gekennzeichnet, daß man die Solubilisationsbehandlung beim Schritt g) bei einer Temperatur von 150 bis 200 °C ausführt.

8. Verfahren nach einem der Ansprüche 1 bis 7, dadurch gekennzeichnet, daß die beim Schritt g) verwendete Menge an Schwefelsäure 300 bis 500 kg Schwefelsäure pro t Mineral beträgt, das der Solubilisationsbehandlung ausgesetzt wird.

9. Verfahren nach einem der Ansprüche 1 bis 8, dadurch gekennzeichnet, daß der erste Teil des gebrochenen Minerals 10 bis 15 Gew-% des behandelten Materials darstellt.

10. Verfahren nach einem der Ansprüche 1 bis 9, dadurch gekennzeichnet, daß das beim Schritt d) verwendete Reduktionsmittel Schwefligsäureanhydrid ist.

11. Verfahren nach einem der Ansprüche 1 bis 9, dadurch gekennzeichnet, daß man beim Schritt d) die erste Trübe mit Schwefelsäure in Gegenwart eines organischen Reduktionsmittels reagieren läßt.

12. Verfahren nach Anspruch 11, dadurch gekennzeichnet, daß das organische Reduktionsmittel ein Kohlehydrat oder ein Alkohol ist.

13. Verfahren nach Anspruch 12, dadurch gekennzeichnet, daß das Kohlehydrad Saccharose ist.

14. Verfahren nach Anspruch 13, dadurch gekennzeichnet, daß die Menge an verwendeter Saccharose 200 bis 400 kg pro t Mineral beträgt, das der Behandlung ausgesetzt wird.

15. Verfahren nach einem der Ansprüche 11 bis 14, dadurch gekennzeichnet, daß die Menge an verwendeter Schwefelsäure 700 bis 850 kg pro t Mineral beträgt, das der Behandlung ausgesetzt wird.
